# EUROPÄISCHE PATENTSCHRIFT

(11) **EP 0 039 383 B1**
(45) Veröffentlichungstag und Bekanntmachung des Hinweises auf die Patenterteilung: **20.05.1987**
(21) Anmeldenummer: 81100488.6
(22) Anmeldetag: 23.01.1981
(51) Int. Cl.: B41M 5/24

(54) **Registriermetallpapier**
Metallic recording paper
Papier d'enregistrement métallique

(30) Priorität: 07.05.1980 DE 3017449
(43) Veröffentlichungstag der Anmeldung: 11.11.1981
(73) Patentinhaber: ROBERT BOSCH GMBH, 70442 Stuttgart (DE)
(72) Erfinder: Höhn, Richard, Dr., Dipl.-Chem., D-7000 Stuttgart 1 (DE); Jung, Werner, D-7050 Waiblingen (DE); Winter, Gerhard, Dipl.-Ing., D-7064 Remshalden (DE)

## Beschreibung

Die Erfindung geht aus von einem Registriermetallpapier mit einem Träger aus Papier, auf den eine mit Ruß pigmentierte Lackoder Druckfarbenschicht und hierauf eine aufgedampfte, ausbrennfähige Metallschicht aufgebracht sind. Ein derartiges Registriermetallpapier ist beispielsweise aus der GB-A 13 25 033 bekannt. Der dort beschriebene Aufzeichnungsträger für Registriergeräte besitzt einen bandförmigen Träger aus Papier, auf den zunächst eine Lackschicht aufgebracht ist. Auf diese Zwischenschicht ist eine ausbrennfähige Metallschicht, vorzugsweise eine Aluminiumschicht aufgedampft. Zur Erzielung eines klareren Schriftbildes wird der Lackschicht ein Mattierungsmittel zugesetzt. Die Mattierungsmittel gemäß dieser Druckschrift, die allgemein einen Partikeldurchmesser zwischen 0,01 und 25 µm haben und mit einem Gewichtsanteil zwischen 1 % und 400 % des Harzgewichtes in der Lackschicht enthalten sind, sollen die zur Verbesserung der Oberflächenmattigkeit notwendige Rauheit bewirken. Zusätzlich zu dem Mattierungsmittel kann dem flüssigen Lack ein Pigment, beispielsweise Ruß, beigefügt werden. In einem Ausführungsbeispiel der GB-A 13 25 033 wird lediglich das Pigment Ruß zugesetzt, das durch einen hohen Gewichtsanteil die erforderliche Rauheit der Metalloberfläche bewirken soll. Über die Partikelgröße der zugesetzten Pigmente macht die Druckschrift keine Angaben. Auch die endgültige Korngröße der während des Herstellungsverfahrens des Lackes noch einem Mahlprozess unterworfene Mattierungspartikel ist nicht angegeben.

Aufgabe der vorliegenden Erfindung ist es, den hohen Gewichtsanteil an Ruß in der Lackschicht, wenn mit diesem Pigment die erforderliche Rauheit der Oberfläche der Metallschicht bewirkt werden soll, zu senken.

Diese Aufgabe wird erfindungsgemäß dadurch gelöst, daß der Durchmesser wenigstens eines Teiles der Pigmente größer ist als die Dicke der Lack- oder Druckfarbenschicht und daß diese Pigmente aus Ruß-Agglomeraten (Sekundärkörner) bestehen. Durch die Grobkörnung der Pigmente wird die heiße Aufzeichnungselektrode vom Lack- oder Druckfarbenfilm ferngehalten, da die Elektrode beim Aufzeichnen nicht auf der eigentlichen Lack- oder Druckfarbenoberfläche sondern auf den herausragenden Ruß-Körnern gleitet. Dadurch ergibt sich der Vorteil, daß Ablagerungen an den Schreibelektroden verhindert werden, die durch thermische Zersetzung des Lackes bei hochbelasteten Elektroden entstehen können und die den Schreibvorgang stören oder gar vollständig unterbrechen könnten.

Durch die in den abhängigen Ansprüchen aufgeführten Maßnahmen sind vorteilhafte Weiterbildungen des im Anspruch 1 angegebenen Registriermetallpapiers möglich.

Unter Berücksichtigung einer im Mikrometer-Bereich liegenden Dicke der Lack- oder Druckfarbenschicht hat sich ein Durchmesser der Ruß-Agglomerate im Bereich von 2 bis 20 µm, vorzugsweise von 5 bis 15 um, bewährt. Der Ausdruck "Durchmesser" steht in diesem Zusammehang allgemein für die Korngröße des Ruß-Agglomerats, bei dem es sich in der Regel nicht um kugelförmige Gebilde handelt. Bezogen auf den nassen Anteil an Lack- oder Druckfarbe hat sich ein Rußanteil von 0,5 bis 5 Gew.%, vorzugsweise von 3 Gew.%, besonders bewährt.

Eine weitere Verbesserung des erfindungsgemäßen Registriermetallpapiers ergibt sich dadurch, daß dem Lack oder der Druckfarbe außer Ruß-Agglomeraten weitere Pigmente zugesetzt werden, wodurch sich Spezialeffekte erzielen lassen.

Ein Ausführungsbeispiel der Erfindung ist schematisch in der beigefügten Zeichnung dargestellt, wobei die tatsächlichen Größenverhältnisse aus Gründen der Darstellung nicht exakt eingehalten worden sind.

### Beschreibung des Ausführungsbeispieles

In der Figur ist mit 10 ein Papierband bezeichnet, auf das eine Lack- oder Druckfarbenschicht 11 aufgebracht ist. In die Schicht 11 sind Pigmente 12 und 13 eingebettet, wobei mit 12 Ruß-Pigmente verschiedenen Durchmessers und mit 13 ein weiteres Pigment bezeichnet sind. Über der Lackoder Druckfarbenschicht 11 mit den eingebetteten Pigmenten 12 und 13 liegt eine im Vakuum aufgedampfte, ausbrennfähige Metallschicht 14, vorzugsweise eine Aluminiumschicht. Die Metallschicht könnte auch aus Zink und/oder Cadmium bestehen.

Erfindungswesentlich ist, daß der Durchmesser wenigstens eines Teiles der Pigmente, im gezeichneten Fall der größeren Rußpigmente 12 und der weiteren Pigmente 13, größer ist als die Dicke der Lack- oder Druckfarbenschicht 11. In der Praxis hat der Träger aus Papier eine Dicke von ca 50 bis 100 um, die Dicke der Lack- oder Druckfarbenschicht liegt im Bereich zwischen 1 und 10 µm, vorzugsweise bei 2 pm. Die hierin eingebetteten Pigmente bestehen zum einen aus kleinen Rußagglomeraten mit einem Durchmesser < 1,0 µm, welche vollständig in die Lack- oder Druckfarbenschicht eingebettet sind. Die erfindungsgemäß verwendeten Ruß-Agglomerate, die sogenannten Sekundärkörner, sind komprimierte Primärpigmente, welche dann in einem Zerkleinerungsverfahren auf die gewünschte Korngröße zerteilt werden.

Der Durchmesser der Ruß-Agglomerate liegt im Bereich zwischen ca 2 und 20 µm, vorzugsweise im Bereich zwischen 5 und 15 um, mit einem Schwerpunkt bei einem Durchmesser von etwa 5 µm. Der Anteil der Rußpigmente beträgt ca 3 Gew. % des nassen Anteils des Lackes oder der Druckfarbe; dieser Anteil kann schwanken im Bereich von etwa von 0,5 bis 5 Gew. %. Die Dicke der aufgedampften Metallschicht liegt zwischen etwa 0,01 und 0,1 um, vorzugsweise zwischen etwa 0,05 und 0,1 um.

Außer dem Pigment Ruß 12 kann der Lackoder Druckfarbenschicht als weiteres Pigment 13 beispielswiese einer oder mehrere der Stoffe Eisenoxid, Bariumsulfat, Silikate, Nickeltitanat oder Phthalocyanine, insbesondere Heliogenblau beigefügt werden, mit einer Korngröße von etwa 2 um bis 20 um. Durch die Zugabe von ungefärbtem Kalziumkarbonat tritt eine gewisse Graufärbung der durch die Rußpigmente schwarzen Kontrastschicht auf, was durch ein entsprechendes Färben des Pigmentes Kalziumkarbonat vermieden wird. Das Anfärben bzw. Durchfärben des Kalziumkarbonats erfolgt mit in Lösungsmitteln gelösten Farbstoffen und setzt daher eine poröse Struktur des zu färbenden Pigmentes voraus. Das Ausfällen des Kalziumkarbonates aus einer Lösung führt zu einer porösen Struktur, welche sich zum An- oder Durchfärben gut eignet. Eine weitere Möglichkeit besteht darin, das Kalziumkarbonat in Gegenwart von dunkle Verbindungen ergebenden Salzen, z.B. Mangansalzen, zu fällen.

Die vorhergehenden Ausführungen betreffen Papier als Trägermaterial für den Aufzeichnungsträger. Alternativ hierzu kann es bei Sonderwendungen vorteilhaft sein, einen stabileren Kunststoffträger als Basis zu verwenden. Auch bei einem derartigen Kunststoffträger läßt sich die Erfindung in gleicher Weise anwenden. Hier erfüllen die grobkörnigen Pigmente in zwingender Weise auch die Funktion der Mattierung der Oberfläche, welche aufgrund der rauheren Papieroberfläche, insbesondere bei geringer satiniertem Papier, ohnehin im gewissen Maß vorhanden ist.

Heute üblicherweise verwendetes Registriermetallpapier, welches, wie sein Name sagt, als Trägermaterial ein Papierband besitzt, ist vor der Bedampfung mit einer Schicht aus Nitrozelluloselack versehen. Die Lackschicht enthält als Pigment feinkörnigen Ruß, der die für den Kontrast erforderliche Schwärze und außerdem die für die Lesbarkeit und die Selbstreinigung der Elektroden erforderliche Mikrorauhigkeit liefert. Bei intensivem Beschreiben des Trägers, d.h. bei weitgehender oder gar vollständiger Schwärzung der gesamten Fläche, erwärmen sich die Schreibelektroden so stark, daß durch thermische Zersetzung des Lackes Rückstände an den Schreibelektroden entstehen, die sich an diesen absetzen und zu einer festhaftenden, elektrisch isolierenden Schicht an den Schreibelektroden führen. Hierdurch wird der Schreibvorgang gestört oder gar vollständig unterbrochen. Bei der vorliegenden Erfindung wird durch eine geeignete Pigmentierung die heiße Elektrode vom Lackfilm ferngehalten. Dies geschieht dadurch, daß Art, Größe und Anzahl der Pigmente so gewählt sind, daß die Schreibelektrode während des Gleitens über die Oberfläche des Registriermetallpapiers von den aus dem Film herausragenden Pigmenten ganz oder teilweise getragen wird. Die Härte der Pigmente ist so gewählt, daß einerseits die herausragenden Partien der Körner durch die Elektrode nicht zu stark abgetragen werden und daß andererseits die Elektroden sich nicht zu stark abnützen. Besonders gute Ergebnisse sind bei der Mischung verschiedener Pigmente, insbesondere bei einer Mischung mit dem Pigmente Ruß erzielt worden. Durch diese Maßnahme traten praktisch keine Ablagerungen an der oder den Elektroden mehr auf.

Als Träger wird üblicherweise bandförmiges Material verwendet und das fertige Registriermetallpapier liegt dann in Rollenform vor. Für spezielle Anwendungen kann es jedoch vorteilhafter sein, geschichtete Einzelblätter zu beschreiben, welche nach der Bedampfung des bandförmigen Materials auf ein bestimmtes Format zugeschnitten worden sind.

## Patentansprüche

1. Registriermetallpapier mit einem vorzugsweise bandförmigen Träger, vorzugsweise aus Papier, auf den eine mit Ruß pigmentierte Lack- oder Druckfarbenschicht und hierauf eine aufgedampfte, ausbrennfähige Metallschicht, vorzugsweise eine Aluminiumschicht, aufgebracht sind, dadurch gekennzeichnet, daß der Durchmesser wenigstens eines Teiles der Pigmente größer ist als die Dicke der Lack- oder Druckfarbenschicht und daß diese Pigmente aus Ruß-Agglomeraten (12) (Sekundärkörner) bestehen.

2. Registriermetallpapier nach Anspruch 1, dadurch gekennzeichnet, daß die Ruß-Agglomerate (12) einen Durchmesse, von 2 bis 20 µm, vorzugsweise von 5 bis 15 um, haben.

3. Registriermetallpapier nach Anspruch 2, dadurch gekennzeichnet, daß der Rußanteil (12), bezogen auf den nassen Anteil an Lack- oder Druckfarbe (11), 0,5 bis 5 Gew.%, vorzugsweise 3 Gew.%, beträgt.

4. Registriermetallpapier nach einem der vorhergehenden Ansprüche, dadurch gekennzeichnet, daß der Lack- oder Druckfarbenschicht (11) außer Ruß weitere Pigmente (13) zugesetzt sind.

5. Registriermetallpapier nach Anspruch 4, dadurch gekennzeichnet, daß als weiteres Pigment Kalziumkarbonat (13) mit poröser Struktur zugesetzt ist, welches mit einem vorgegebenen Farbton eines löslichen Farbstoffes angefärbt oder durchgefärbt ist.

6. Registriermetallpapier nach Anspruch 4, dadurch gekennzeichnet, daß der Lack- oder Druckfarberischicht (11) zusätzlich als Pigment, ein oder mehrere Stoffe der Gruppe der Stoffe Eisenoxid, Bariumsulfat, Silikate, Nickeltitanat und/oder Phthalocyanine, insbesondere Heliogenblau, zugesetzt sind.

7. Registriermetallpapier nach Anspruch 6, dadurch gekennzeichnet, daß das zusätzlich zugesetzte Pigment (13) eine Korngröße von 2 bis 20 11m hat.

## Claims

1. Metallized recording paper with a preferably strip-shaped carrier, preferably of paper, to which a layer of lacquer or printing ink, pigmented with carbon black, and on top thereof a vapour-deposited metal layer which can be burned off, preferably an aluminium layer, have been applied, characterized in that the diameter of at least a part of the pigments is greater than the thickness of the layer of lacquer or printing ink and that these pigments consist of carbon black agglomerations (12) (secondary grains).

2. Metallized recording paper according to Claim 1, characterized in that the carbon black agglomerations (12) have a diameter from 2 to 20 µm, preferably from 5 to 15 um.

3. Metallized recording paper according to Claim 2, characterized in that the proportion of carbon black (12), relative to the wet proportion of lacquer or printing ink (11), is 0.5 to 5% by weight, preferably 30/0 by weight.

4. Metallized recording paper according to one of the preceding claims, characterized in that, in addition to carbon black, further pigments (13) have been added to the layer (11) of lacquer or printing ink.

5. Metallized recording paper according to Claim 4, characterized in that, as the further pigment, calcium carbonate (13) of porous structure has been added which is stained or dyed through in a predetermined colour shade of a soluble dyestuff.

6. Metallized recording paper according to Claim 4, characterized in that one or more substances from the group comprising iron oxide, barium sulphate, silicates, nickel titanate and/or phthalocyanines, in particular Heliogen Blue, have been added as additional pigments to the layer (11) of lacquer or printing ink.

7. Metallized recording paper according to Claim 6, characterized in that the additionally added pigment (13) has a particle size from 2 to 20 µm.

## Revendications

1.- Papier métallique d'enregistrement avec un support de préférence en forme de bande et, de préférence constitué de papier, sur lequel sont déposées une couche de vernis ou d'encre d'imprimerie pigmentée avec de la suie, et sur cette couche une couche métallique déposée par vaporisation sous vide et susceptible d'être enlevée par pyrogénation, de préférence une couche d'aluminium, papier d'enregistrement caractérisé en ce que le diamètre d'au moins une partie des pigments est supérieur à l'épaisseur de la couche de vernis ou bien d'encre d'imprimerie et que ces pigments sont constitués par des agglomérats de suie (12) (grains secondaires).

2.- Papier métallique d'enregistrement selon la revendication 1, caractérisé en ce que les agglomérats de suie (12) ont un diamètre de 2 à 20 µm, de préférence de 5 à 15 um.

3.- Papier métallique d'enregistrement selon la revendication 2, caractérisé en ce que la proportion de suie (12), rapportée à la proportion de vernis ou d'encre d'imprimerie (11), humide, est de 0,5 à 5 % en poids, de préférence de 3 % en poids.

4.- Papier métallique d'enregistrement selon une des précédentes revendications, caractérisé en ce que, en dehors de la suie, d'autres pigments (13) sont ajoutés à la couche de vernis ou d'encre d'imprimerie (11).

5.- Papier métallique d'enregistrement selon la revendication 4, caractérisé en ce que, en tant qu'autres pigments, on ajoute du carbonate de calcium (13) de structure poreuse, lequel est teint superficiellement ou à coeur avec une nuance prédéfinie d'un colorant soluble.

6.- Papier métallique d'enregistrement selon la revendication 4, caractérisé en ce qu'on ajoute, en outre à la couche de vernis ou d'encre d'imprimerie (11) en tant que pigments une ou plusieurs substances du groupe que constituent l'oxyde de fer, le sulfate de baryum, les silicates, le titanate de nickel et/ou la phthalocyanine, notamment le bleu héliogène.

7.- Papier métallique d'enregistrement selon la revendication 6, caractérisé en ce que le pigment supplémentaire ajouté (13) a une dimension de grains de 2 à 20 µm.
